# EUROPÄISCHE PATENTSCHRIFT

(11) **EP 1 257 675 B1**
(45) Veröffentlichungstag und Bekanntmachung des Hinweises auf die Patenterteilung: **27.04.2005**
(21) Anmeldenummer: 00942005.0
(22) Anmeldetag: 31.05.2000
(51) Int. Cl.: C22B 9/18, B22D 23/10, B22D 11/00

(54) **VERFAHREN UND ANORDNUNG ZUR HERSTELLUNG VON HOHLEN GUSSKÖRPERN AUS METALL**
METHOD AND ARRANGEMENT FOR PRODUCING HOLLOW MOULDED BODIES FROM METAL
PROCEDE ET SYSTEME POUR LA PRODUCTION DE CORPS COULES CREUX EN METAL

(30) Priorität: 16.02.2000 AT 2302000
(43) Veröffentlichungstag der Anmeldung: 20.11.2002
(73) Patentinhaber: Inteco Internationale Technische Beratung Gesellschaft mbH, A-8600 Bruck a.d. Mur (AT)
(72) Erfinder: HOLZGRUBER, Harald, A-8600 Bruck a.d. Mur (AT); HOLZGRUBER, Wolfgang, A-8600 Bruck a.d. Mur (AT)
(74) Vertreter: Hiebsch, Gerhard F., Dipl.-Ing.
(86) Internationale Anmeldenummer: PCT/EP2000/004964
(87) Internationale Veröffentlichungsnummer: WO 2001/061060

(56) Entgegenhaltungen:
- EP-A- 0 800 879
- US-A- 4 108 235
- US-A- 4 305 451

## Beschreibung

Die Erfindung betrifft ein Verfahren und eine Anordnung nach dem Oberbegriff des Patentanspruches 1.

Für eine Reihe von Anwendungen werden hohle Gußkörper oder Rohblöcke benötigt, die entweder direkt im Gußzustand eingesetzt werden oder noch einer weiteren Warmverarbeitung durch Walzen oder Schmieden unterzogen werden. Bei unlegierten oder niedriglegierten Stählen ist es hier üblich -- wenn nicht überhaupt ein Formgußstück hergestellt wird -- einen Vollblock zu gießen und diesen vor der weiteren Warmformgebung warm zu lochen.

Diese Arbeitsweise ist jedoch bei höher legierten Stählen, wie beispielsweise austenitischen, ferritischen und martensitischen korrosions- und hitzebeständigen Stählen, aber auch bei Werkzeugstählen unterschiedlichster Zusammensetzung kaum mehr möglich, da diese für einen Warmlochvorgang kein ausreichendes Warmverformungsvermögen mehr aufweisen. Noch weniger ist dies bei den noch schwerer verformbaren Ni- und Co-Basislegierungen möglich. Für die Herstellung von Hohlkörpern aus schwer verformbaren Stählen und Legierungen ist es daher vielfach erforderlich, einen vollen Gußblock oder sogar vorverformten Rohling durch mechanische Bearbeitung auszubohren und dann erst weiter warm zu verformen. Diese Arbeitsweise ist jedoch mit hohen Kosten verbunden, da die hochlegierten Stähle und Legierungen nur schwer mechanisch zu bearbeiten sind und außerdem vielfach vor einer mechanischen Bearbeitung einer Wärmebehandlung unterzogen werden müssen.

Um diese o.a. Schwierigkeiten zu umgehen, wurde in der Vergangenheit mehrfach vorgeschlagen, hochlegierte Hohlkörper und für die Weiterverarbeitung insbesondere durch Schmieden bestimmte Hohlblöcke nach dem Verfahren des Elektroschlacke-Umschmelzens mit selbstverzehrbaren Elektroden herzustellen, da dieses Verfahren zu einer hohen Qualität der hergestellten Hohlblöcke führt.

So wird beispielsweise in der Literatur ein Verfahren zum Herstellen von Hohlblöcken nach dem Elektroschlacke-Umschmelzverfahren beschrieben, bei welchem in einer kurzen, wassergekühlten Kokille runden Querschnitts von oben ein ebenfalls wassergekühlter konischer Dorn konzentrisch so eingesetzt ist, dass zwischen Kokille und Dorn ein Ringspalt verbleibt. Für das Erzeugen eines Hohlblocks werden in dem Ringspalt stangenförmige Abschmelzelektroden konzentrisch angeordnet, über sie der Schmelzstrom in das im Spalt befindliche Schlackenbad geleitet und über das Schmelzbad sowie die Bodenplatte wieder abgeleitet. Auf Grund der beim Stromdurchgang durch das Schlackenbad entstehenden Joule'sehen Wärme werden die Elektroden abgeschmolzen. Das nach unten tropfende flüssige Metall wird im Ringspalt gesammelt und erstarrt dort kontinuierlich zu einem Hohlblock. Mit diesem Verfahren gelingt es, Hohlblöcke einwandfreier Qualität zu erzeugen. Der Aufwand für die Herstellung und Vorbereitung der langen, dünnen, stangenförmigen Elektroden ist jedoch hoch und außerdem ist deren konzentrische Anordnung im Ringspalt, insbesondere bei Herstellung von Hohlblöcken mit geringer Wandstärke mit nicht unerheblichen Schwierigkeiten verbunden. Hier können im Bereich des Schlackenbads trichterförmig nach oben erweiterte, sogenannte T-Kokillen hilfreich sein, weil dann -- im Vergleich zur Wandstärke des Hohlblocks -- dickere Abschmelzelektroden zum Einsatz kommen können.

Bei einem anderen bekannten Verfahren wird von unten durch eine Öffnung in der Bodenplatte ein in der wassergekühlten Kokille konzentrisch angeordneter Dorn in der Weise nach oben bewegt, wie der Block auf der Bodenplatte aufgebaut wird, wobei das obere Ende des Dorns stets bis in das Schlackenbad reicht, aber von diesem immer vollständig bedeckt bleibt. Damit wird es möglich, im Schlackenbad oberhalb des Dorns große Elektroden abzuschmelzen. Das von den Elektroden abschmelzende Metall tropft auf die gekrümmte Oberfläche des Dorns und läuft von dort in den Ringspalt zwischen Kokillenwand und Dorn, so dass wieder ein Hohlblock gebildet wird. Bei diesem Verfahren ist die Herstellung der Abschmelzelektroden zwar wesentlich vereinfacht, jedoch bereitet die konzentrische Führung des Dorns bei der Erzeugung längerer Blöcke nicht unerhebliche Schwierigkeiten; oft wird eine nicht unerhebliche Exzentrizität der Bohrung beobachtet. Auch führt eine schlechte Oberflächenausbildung in der Bohrung immer wieder zu Schwierigkeiten bei der Weiterverarbeitung. Wenn diese vermieden werden sollen, ist es vielfach erforderlich, die Innenbohrung vor der Warmformgebung mechanisch zu bearbeiten.

Beiden o.a. Verfahren ist gemeinsam, dass der Schmelzstrom für das Abschmelzen der verzehrbaren Elektroden über diese in das Schlackenbad geleitet wird und dieser so geregelt werden muss, dass die für den Erhalt einer günstigen Erstarrungsstruktur erforderliche Abschmelzrate eingehalten wird. Diese so geregelte Strom- bzw. Leistungszufuhr zum Schlackenbad hat aber nicht notwendigerweise jene Schlackenbadtemperatur zur Folge, die auch zu einer guten Blockoberfläche in der Bohrung und an der Außenoberfläche führt. Es gelingt daher mit diesen Verfahren kaum, hohle Blöcke oder Gußkörper zu erzeugen, die sowohl eine günstige Gußstruktur als auch eine gute Oberfläche aufweisen.

Aus der US-A-4 108 235 kann eine Vorrichtung zum Herstellen hohler Gußkörper nach dem Elektroschlacke-Umschmelzverfahren unter Verwendung selbstverzehrbarer Elektroden und konventioneller, wassergekühlter Kokillen entnommen werden. Die Schmelzstromzufuhr zum Schlackenbad erfolgt hier über die in das Schlackenbad eintauchende Abschmelzelektrode, die Rückleitung wie bei einer konventionellen ESU-Anlage von der Bodenplatte sowie zusätzlich vom wassergekühlten Dorn, der bis in das Schlackenbad ragt. Die Kokille ist nicht in den Stromkreis eingebunden und der Dorn verfügt über keine speziellen stromleitenden Elemente. Diese Offenbarung ermöglicht zwar das Herstellen von hohlen Umschmelzblöcken, setzt dazu aber eine in das Schlackenbad eintauchende, an die Schmelzstromversorgung angeschlossene selbstverzehrbare Elektrode voraus.

In EP-A-0 800 879 wird eine kurze -- wassergekühlte und unten offene -- Kokille zum Herstellen von Blöcken oder Strängen beschrieben, in welcher ein einen flüssigen Sumpf begrenzender Gießspiegel durch eine elektrisch leitende Schlacke eines Schlackenbades abgedeckt ist, das in einem dessen Lage bestimmenden und von der Schlackenoberfläche begrenzten Bereich angeordnet ist; der Block oder Strang wird im unteren Teil der Kokille geformt und daraus entweder durch Heben der Kokille oder durch Absenken des Blockes oder Stranges mittels einer Bodenplatte abgezogen, wobei wenigstens ein stromleitendes, nicht direkt wassergekühltes, Element vorgesehen ist. Dieses ist mit einer Stromquelle verbindbar ausgebildet und kommt einerseits mit dem Schlackenbad in Berührung, reicht aber andererseits nicht bis zum Spiegel des flüssigen Metalls. Dieses Element liegt im Falle des Betriebes vollständig unterhalb der Schlackenbadoberfläche, wobei die Stromquelle an eine verzehrbare Elektrode bzw. den entstehenden Block und/oder eine ihn unterfangende Bodenplatte anschließbar ausgebildet ist.

Die US-A-4 305 451 bietet einen Apparat zum Elektroschlacke-Umschmelzen verzehrbarer Elektroden oder dem Schlackenbad über Dosierrinnen zugeführter Metallgranalien an, der im wesentlichen aus einer dreiteiligen wassergekühlten Kokillenform besteht; die drei Elemente weisen die gleiche Querschnittsform auf und sind übereinander angeordnet. Ober das oberste Element wird ein Stromkontakt mit dem bis in den Bereich des obersten Elements reichenden Schlackenbad hergestellt, und jenes oberste Element ist gegen das mittlere, sich vollständig im Bereich des Schlackenbads befindliche Element und dieses wieder gegen das untere -- den Gußkörper formende -- Element elektrisch isoliert. Außerdem kann der Apparat zum Aufpanzern von ebenen Platten oder von Walzwerkswalzen mit einer verschleißfesten Schicht durch Zufuhr von Granalien oder Stücken festen Metalls in das erhitzte Schlackenbad verwendet werden.

In Kenntnis dieses Standes der Technik hat sich der Erfinder das Ziel gesetzt, die erkannten Nachteile zu beseitigen.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Beim erfindungsgemäßen Verfahren handelt es sich um ein Verfahren zum Herstellen von hohlen Gußkörpern aus Metall -- insbesondere aus Stählen sowie Ni- und Co-Basislegierungen nach einem Elektroschlacke Schmelz- oder Gießverfahren -- unter Anwendung des Prinzips der an sich bekannten kurzen, stromleitenden, wassergekühlten Kokille, bei dem ein hohler Gußkörper in einem zwischen dieser Kokille und einem innerhalb der Kokillenöffnung angeordneten, ebenfalls wassergekühlten Dorn vorhandenen Spalt gebildet wird; der Metallspiegel wird durch ein den elektrischen Strom leitendes Schlackenbad abgedeckt, welches dadurch beheizt wird, dass Gleich- oder Wechselstrom durch in die Kokillenwand und in den wassergekühlten Dorn eingebaute, nicht direkt wassergekühlte Stromleitelemente in das Schlackenbad eintritt und durch ebensolche Elemente des jeweils anderen Teils und/oder den gebildeten Gußkörper wieder austritt, wobei zumindest eines dieser stromleitenden Elemente gegenüber den übrigen Teilen der wassergekühlten Kokille bzw. des Dorns elektrisch isoliert ist.

Für die wirksame Durchführung des erfindungsgemäßen Verfahrens ist es vorteilhaft, wenn die stromleitenden Elemente vollständig im Bereich des Schlackenbads liegen und durch dieses abgedeckt werden.

Um den Schlackenspiegel immer im Bereich der stromleitenden Elemente zu halten, ist es erforderlich, entweder den im Ringspalt zwischen Kokille und Dorn aufgebauten Hohlblock nach unten abzuziehen oder -- bei feststehendem Block -- die Kokille mit dem Dorn in der Weise anzuheben, wie der Spiegel ansteigt.

Vorteilhafterweise kann der hohle Gußkörper mit einer Geschwindigkeit aus dem Gießspalt zwischen Kokille und Dorn nach unten abgezogen werden, durch welche der Gießspiegel in Bezug auf die Stromleitelemente im wesentlichen auf konstantem Niveau gehalten wird.

Im Falle des Einsatzes einer gegenüber der Kokille abstandsveränderlichen Bodenplatte für den Gußkörper werden bei feststehender Bodenplatte und darauf aufgebautem hohlem Gußkörper Kokille und Dorn mit einer Geschwindigkeit angehoben, durch welche der Gießspiegel in Bezug auf die Stromleitelemente ebenfalls im wesentlichen auf konstantem Niveau gehalten wird; hierbei sollen Kokille und Dorn bevorzugt in der Steiggeschwindigkeit des Metallspiegels angehoben werden.

Für die Zu- und Rückleitung können erfindungsgemäß verschiedene Anordnungen gewählt werden. Erfolgt die Zuleitung des Schmelzestromes zum Schlackenbad über die stromleitenden Elemente in der Kokillenwand, so müssen diese gegenüber dem wassergekühlten, die Außenoberfläche des Hohlblocks bildenden Teil der Kokille elektrisch isoliert sein. Die Rückleitung des Stroms kann dann entweder über die stromleitenden Elemente des wassergekühlten Dorns und/oder über den gebildeten Hohlblock und die Bodenplatte erfolgen. Die Zuleitung kann aber auch über die stromleitenden Elemente des Dorns durchgeführt werden, wenn diese gegenüber den übrigen wassergekühlten Bauteilen des Dorns elektrisch isoliert sind. In diesem Fall erfolgt die Rückleitung dann über die stromleitenden Elemente der Kokille und/oder den Block und die Bodenplatte. Grundsätzlich kann -- wenn die stromleitenden Elemente elektrisch isoliert eingebaut sind -- die Zuleitung des Stroms über Kokille und Dorn gemeinsam geschehen. In diesem Fall erfolgt dann die Rückleitung des gesamten Stroms über den Block und die Bodenplatte. Bezüglich der Details zur Stromführung sei hier insbesondere auf den Inhalt der Ansprüche 6 bis 16 verwiesen.

Die oben erwähnten Nachteile können bei Anwendung des geschilderten erfindungsgemäßen Verfahrens in bestechender Weise vermieden werden, unabhängig davon, ob das Vormaterial für die Herstellung des Hohlblocks in flüssigem Zustand oder in festem Zustand in Form von Stangen, Spänen oder Granalien eingebracht wird.

Im Rahmen der Erfindung liegt auch eine Anordnung zur Durchführung des geschilderten Verfahrens mit einer kurzen, stromleitenden wassergekühlten Kokille, die mit einem innerhalb der Kokillenöffnung angeordneten -- ebenfalls wassergekühlten -- Dorn einen Gießspalt für einen hohlen Gußkörper bildet mit ihr abstandsveränderlich zugeordneter Bodenplatte; sowohl diese als auch isoliert in Kokille und Dorn vorgesehene Stromleitelemente sind über Hochstromleitungen mit Schaltern an eine Stromquelle angeschlossen.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in ihrer einzigen Figur einen Längsschnitt durch eine Gießeinrichtung mit Kokille.

In eine wassergekühlte Kokille 10 mit ringförmigem Hohlkörper 12 des Innendurchmessers d ragt von oben her ein -- seinerseits hohler -- sich in Gießrichtung x verjüngender Dorn 14 ein, dessen Außendurchmesser e so bemessen ist, dass zwischen ihm und der Kokille 10 ein Ringspalt 18 der Spaltweite b entsteht.

Sowohl auf der Oberkante 13 des Hohlkörpers 12 als auch auf der in der Zeichnung damit fluchtenden Oberfläche 16 des hohlen Dorns 14 ruhen ringartige Isolierelemente 20 bzw. 22 und auf diesen -- ebenfalls ringartig ausgebildete -- Stromleitelemente 24, 26; letztere sind nach oben hin durch obere Isolierelemente 20ₐ, 22ₐ von einem -- wasserkühlbaren -- Hohlring 28 bzw. von einem -- in Draufsicht dem Umriss des Dorns 14 entsprechenden -- Hohlblock 30 getrennt. Hohlring 28 und Hohlblock 30 sind von einer Zentriereinrichtung 32 übergriffen, welche die Anordnung des Dornes 14 in der Kokille 10 sicherstellt.

Der Hohlring 28 und der Hohlblock 30 sind ebenso wassergekühlt wie eine Zylinderwand 34 einer in Gießrichtung x absenkbaren Bodenplatte 36 einer Gesamthöhe h, deren Außendurchmesser f geringfügig kürzer ist als jener Innendurchmesser d der Kokille 10, so dass die Bodenplatte 36 zum Anfahren der Anlage soweit von unten her in die Kokillenöffnung bzw. den Kokilleninnenraum 11 der Höhe i eingeschoben werden kann, bis ihre Oberkante 38 unmittelbar unterhalb der unteren Isolierelemente 20, 22 angeordnet ist.

Anderseits ist der Innendurchmesser n der Bodenplatte 36 bzw. ihrer Zylinderwand 34 geringfügig größer als der Außendurchmesser e des Dornes 14, so dass letzterer bei hochgefahrener Bodenplatte 36 in deren Innenraum 40 hineinreicht und eine Abdichtung an der inneren Plattenkante 42 bewirkt.

Wird bei in beschriebener -- nicht dargestellter -- Weise hochgefahrener Bodenplatte 36 in den ringförmigen Gießspalt 18 Schlacke eingebracht, entsteht ein Schlackenbad 44 im Bereich der Stromleitelemente 24, 26, so dass je nach Wahl der Schaltung Strom fließen kann. In weiterer Folge kann nun beispielsweise flüssiges Metall 46 in den Gießspalt 18 zwischen Kokille 10 und Dorn 14 mit einer Gießrate eingegossen werden, die eine ausreichende Erstarrungsstruktur des zu erzeugenden Hohlkörpers 48 sicherstellt.

Mit 50 ist eine Gleich- oder Wechselstromquelle bezeichnet, die durch Hochstromleitungen 52, 54 mit den Stromelementen 24, 26 von Kokille 10 bzw. Dorn 14 einerseits sowie Bodenplatte 36 andererseits über Hochstromschalter 56, 60 64 verbunden ist. Diese lassen durch wechselweises Schließen der entsprechenden Schaltkontakte 57, 58; 61, 62; 65, 66 eine Reihe von Schaltmöglichkeiten zu. Die folgenden Angaben beziehen sich auf den Einsatz von Gleichstrom (Hinweise zu Wechselstrom sind für die Varianten 1 bis 3, 5 bis 7 in Klammern nachgestellt):
- Variante 1:
   Zuleitung über Dorn 14, Rückleitung über Kokille 10: Kontakte 62 und 57 geschlossen;
- Variante 2:
   Zuleitung über Dorn 14, Rückleitung über Bodenplatte 36: Kontakte 62 und 65 geschlossen;
- Variante 3:
   Zuleitung über Dorn 14, Rückleitung über Kokille 10 sowie Bodenplatte 36: Kontakte 62, 65 und 57 geschlossen;
- Variante 4:
   Zuleitung über Kokille 10, Rückleitung über Dorn 14: Kontakte 58 und 61 geschlossen (entspricht bei Wechselstrom Variante 1);
- Variante 5:
   Zuleitung über Kokille 10, Rückleitung über Bodenplatte 36: Kontakte 58 und 65 geschlossen;
- Variante 6:
   Zuleitung über Kokille 10, Rückleitung über Dorn 14 und Bodenplatte 36: Kontakte 58, 65 und 61 geschlossen;
- Variante 7:
   Zuleitung über Kokille 10 und Dorn 14, Rückleitung über Bodenplatte 36: Kontakte 58, 62 und 65 geschlossen;
- Variante 8:
   Zuleitung über Bodenplatte 36, Rückleitung über Dorn 14: Kontakte 66 und 61 geschlossen (entspricht bei Wechselstrom Variante 2);
- Variante 9:
   Zuleitung über Bodenplatte 36, Rückleitung über Kokille 10: Kontakte 66 und 57 geschlossen (entspricht bei Wechselstrom Variante 5);
- Variante 10:
   Zuleitung über Bodenplatte 36, Rückleitung über Dorn 14 und Kokille 10: Kontakte 66, 57 und 61 geschossen (entspricht bei Wechselstrom Variante 7);
- Variante 11:
   Zuleitung über Bodenplatte 36 und Dorn 16, Rückleitung über Kokille 10: Kontakte 66, 62 und 57 geschlossen (entspricht bei Wechselstrom Variante 6);
- Variante 12:
   Zuleitung über Bodenplatte 36 und Kokille 10, Rückleitung über Dorn 14: Kontakte 66, 58 und 61 geschlossen (entspricht bei Wechselstrom Variante 3).

## Patentansprüche

1. Verfahren zum Herstellen eines hohlen Gußkörpers aus Metall, insbesondere aus Stählen sowie Ni- oder Co-Basislegierungen nach einem Elektroschlacke-Schmelz- oder Gießverfahren, unter Einsatz einer kurzen, stromleitenden, wassergekühlten Kokille (10), die mit einem innerhalb der Kokillenöffnung (11) angeordneten, ebenfalls wassergekühlten Dorn (14) einen Gießspalt (18) für den hohlen Gußkörper (48) bildet, wobei ein Schlackenbad (44) vorgesehen ist
**dadurch gekennzeichnet,**
**dass** Gleich- oder Wechselstrom durch in die Wand der wassergekühlten Kokille (10) und in den wassergekühlten Dorn (14) eingebaute, nicht direkt wassergekühlte, Stromleitelemente (24, 26) in das den Metallspiegel abdeckende, den elektrischen Strom leitende Schlackenbad (44) eingebracht und dieses aufgeheizt sowie der Strom durch Stromleitelemente des jeweils anderen Teils und/oder den entstehenden Gußkörper (48) wieder abgeleitet wird, wobei zumindest eines der Stromleitelemente gegenüber den übrigen Teilen der Kokille bzw. des Dorns elektrisch isoliert wird.

2. Verfahren nach Anspruch 1, **dadurch gekennzeichnet, dass** die in die Wand der Kokille (10) und in den Dorn (14) eingebauten Stromleitelemente (24, 26) mittels des Schlackenbades (44) gänzlich abgedeckt werden.

3. Verfahren nach Anspruch 1 oder 2, **dadurch gekennzeichnet, dass** der hohle Gußkörper (48) mit einer Geschwindigkeit aus dem Gießspalt (18) zwischen Kokille (10) und Dorn (14) nach unten abgezogen wird, durch welche der Gießspiegel in Bezug auf die Stromleitelemente (24, 26) im wesentlichen auf konstantem Niveau gehalten wird.

4. Verfahren unter Einsatz einer gegenüber der Kokille (10) abstandsveränderlichen Bodenplatte für den Gußkörper nach einem der Ansprüche 1 bis 3, **dadurch gekennzeichnet, dass** bei feststehender Bodenplatte (36) und darauf aufgebautem hohlem Gußkörper (48) Kokille (10) und Dorn (14) mit einer Geschwindigkeit angehoben werden, durch welche der Gießspiegel in Bezug auf die Stromleitelemente (24, 26) im wesentlichen auf konstantem Niveau gehalten wird, wobei gegebenenfalls Kokille und Dorn in der Steiggeschwindigkeit des Metallspiegels angehoben werden.

5. Verfahren nach einem der Ansprüche 1 bis 4, **dadurch gekennzeichnet, dass** die Zuleitung des Schmelzstroms zum Schlackenbad (44) über die Stromleitelemente (26) des Dorns (14) und die Rückleitung zur Stromquelle (50) über die Stromleitelemente (24) der Kokille (10) durchgeführt wird.

6. Verfahren nach einem der Ansprüche 1 bis 4, **dadurch gekennzeichnet, dass** die Zuleitung des Schmelzstroms zum Schlackenbad (44) über die Stromleitelemente (26) des Dorns (14) und die Rückleitung zur Stromquelle (50) über den hohlen Gußkörper (48) und die Bodenplatte (36) durchgeführt wird.

7. Verfahren nach einem der Ansprüche 1 bis 4, **dadurch gekennzeichnet, dass** die Zuleitung des Schmelzstroms zum Schlackenbad (44) über die Stromleitelemente (26) des Dorns (14) und die Rückleitung zur Stromquelle (50) über den hohlen Gußkörper (48) und die Bodenplatte (36) sowie die Stromleitelemente (24) der Kokille (10) durchgeführt wird.

8. Verfahren nach einem der Ansprüche 1 bis 4, **dadurch gekennzeichnet, dass** die Zuleitung des Schmelzstroms zum Schlackenbad (44) über die Stromleitelemente (24) der Kokille (10) und die Rückleitung über den Dorn (14) durchgeführt wird.

9. Verfahren nach einem der Ansprüche 1 bis 4, **dadurch gekennzeichnet, dass** die Zuleitung des Schmelzstroms zum Schlackenbad (44) über die Stromleitelemente (24) der Kokille (10) und die Rückleitung zur Stromquelle (50) über den hohlen Gußkörper (48) und die Bodenplatte (36) durchgeführt wird.

10. Verfahren nach einem der Ansprüche 1 bis 4, **dadurch gekennzeichnet, dass** die Zuleitung des Schmelzstroms zum Schlackenbad (44) über die Stromleitelemente (24) der Kokille (10) und die Rückleitung zur Stromquelle (50) über die Stromleitelemente (26) des Dorns (14) und den hohlen Gußkörper (48) sowie die Bodenplatte durchgeführt wird.

11. Verfahren nach einem der Ansprüche 1 bis 4, **dadurch gekennzeichnet, dass** die Zuleitung des Schmelzstroms zum Schlackenbad (44) über die gegenüber den übrigen Bauteilen elektrisch isolierten Stromleitelemente (24,26) von Kokille (10) und Dorn (14) sowie die Rückleitung zur Stromquelle (50) über den hohlen Gußkörper (48) und die Bodenplatte (36) durchgeführt wird.

12. Verfahren nach einem der Ansprüche 1 bis 4, **dadurch gekennzeichnet, dass** die Zuleitung des Schmelzstroms zum Schlackenbad (44) über die Bodenplatte (36) und den Gußkörper (48) sowie die Rückleitung über den Dorn (14) und/oder über die Kokille (10) durchgeführt wird.

13. Verfahren nach einem der Ansprüche 1 bis 4, **dadurch gekennzeichnet, dass** die Zuleitung des Schmelzstroms zum Schlackenbad (44) über die Bodenplatte (36) sowie die Stromleitelemente (26) des Dorns (14) und die Rückleitung zur Stromquelle (50) über die Stromleitelemente (24) der Kokille (10) durchgeführt wird.

14. Verfahren nach einem der Ansprüche 1 bis 4, **dadurch gekennzeichnet, dass** die Zuleitung des Schmelzstroms zum Schlackenbad (44) über die Bodenplatte (36) sowie die Stromleitelemente (24) der Kokille (10) und die Rückleitung zur Stromquelle (50) über die Stromleitelemente (26) des Dornes (14) durchgeführt wird.

15. Verfahren nach einem der Ansprüche 5 bis 12, **dadurch gekennzeichnet, dass** bei Verwendung von Gleichstrom dessen Polarität veränderbar ist.

16. Anordnung mit einer kurzen, stromleitenden wassergekühlten Kokille (10), die mit einem innerhalb der Kokillenöffnung (11) angeordneten, ebenfalls wassergekühlten Dorn (14) einen Gießspalt (18) für einen hohlen Gußkörper (48) bildet, wobei der Kokille eine Bodenplatte (36) zugeordnet ist, zur Durchführung des Verfahrens nach einem der voraufgehenden Patentansprüche, **dadurch gekennzeichnet, dass** sowohl die der Kokille (10) abstandsveränderlich zugeordnete Bodenplatte (36) als auch isoliert in Kokille und Dorn (14) vorgesehene Stromleitelemente (24, 26) über Hochstromleitungen (52, 54) mit Schaltern (64, 56, 60) an eine Stromquelle (50) angeschlossen sind.

## Claims

1. Process for producing a hollow cast body made from metal, in particular made from steels and Ni or Co based alloys, by an electroslag melting or casting process using a short, current-conducting, water-cooled ingot mould (10), which forms a casting gap (18) for the hollow cast body (48) with a likewise water-cooled mandrel (14) arranged within the ingot mould opening (11), wherein a slag bath (44) is provided, **characterised in that** direct current or alternating current is introduced by means of indirectly water-cooled current-conducting elements (24, 26) incorporated in the wall of the water-cooled ingot mould (10) and in the water-cooled mandrel (14) into the slag bath (44) covering the metal level and conducting the electric current and the latter is heated and the current is shunted off again by current-conducting elements of the particular other part and/or the resulting cast body (48), wherein at least one of the current-conducting elements is electrically insulated with respect to the remaining parts of the ingot mould or of the mandrel.

2. Process according to claim 1, **characterised in that** the current-conducting elements (24, 26) incorporated in the wall of the ingot mould (10) and in the mandrel (14) are completely covered by means of the slag bath (44).

3. Process according to claim 1 or 2, **characterised in that** the hollow cast body (48) is drawn off downwards from the casting gap (18) between ingot mould (10) and mandrel (14) at a speed, by means of which the casting level is kept essentially at constant level with reference to the current-conducting elements (24, 26).

4. Process using a base plate for the cast body which can be changed in terms of distance with respect to the ingot mould (10) according to one of claims 1 to 3, **characterised in that** when the base plate (36) is fixed and the hollow cast body (48) is mounted thereon, ingot mould (10) and mandrel (14) are raised at a speed, by means of which the casting level is kept essentially at constant level with reference to the current-conducting elements (24, 26), wherein optionally mould and mandrel are raised at the rising speed of the metal level.

5. Process according to one of claims 1 to 4, **characterised in that** the supply of the melting current to the slag bath (44) is carried out via the current-conducting elements (26) of the mandrel (14) and the return to the current source (50) via the current-conducting elements (24) of the ingot mould (10).

6. Process according to one of claims 1 to 4, **characterised in that** the supply of the melting current to the slag bath (44) is carried out via the current-conducting elements (26) of the mandrel (14) and the return to the current source (50) via the hollow cast body (48) and the base plate (36).

7. Process according to one of claims 1 to 4, **characterised in that** the supply of the melting current to the slag bath (44) is carried out via the current-conducting elements (26) of the mandrel (14) and the return to the current source (50) via the hollow cast body (48) and the base plate (36) and the current-conducting elements (24) of the ingot mould (10).

8. Process according to one of claims 1 to 4, **characterised in that** the supply of the melting current to the slag bath (44) is carried out via the current-conducting elements (24) of the ingot mould (10) and the return via the mandrel (14).

9. Process according to one of claims 1 to 4, **characterised in that** the supply of the melting current to the slag bath (44) is carried out via the current-conducting elements (24) of the ingot mould (10) and the return to the current source (50) via the hollow cast body (48) and the base plate (36).

10. Process according to one of claims 1 to 4, **characterised in that** the supply of the melting current to the slag bath (44) is carried out via the current-conducting elements (24) of the ingot mould (10) and the return to the current source (50) via the current-conducting elements (26) of the mandrel (14) and the hollow cast body (48) and the base plate.

11. Process according to one of claims 1 to 4, **characterised in that** the supply of the melting current to the slag bath (44) is carried out via the current-conducting elements (24, 26) of ingot mould (10) and mandrel (14) which are electrically insulated with respect to the remaining components and the return to the current source (50) via the hollow cast body (48) and the base plate (36).

12. Process according to one of claims 1 to 4, **characterised in that** the supply of the melting current to the slag bath (44) is carried out via the base plate (36) and the cast body (48) and the return via the mandrel (14) and/or via the ingot mould (10).

13. Process according to one of claims 1 to 4, **characterised in that** the supply of the melting current to the slag bath (44) is carried out via the base plate (36) and the current-conducting elements (26) of the mandrel (14) and the return to the current source (50) via the current-conducting elements (24) of the ingot mould (10).

14. Process according to one of claims 1 to 4, **characterised in that** the supply of the melting current to the slag bath (44) is carried out via the base plate (36) and the current-conducting elements (24) of the ingot mould (10) and the return to the current source (50) via the current-conducting elements (26) of the mandrel (14).

15. Process according to one of claims 5 to 12, **characterised in that** when using direct current, its polarity can be changed.

16. Arrangement having a short, current-conducting, water-cooled ingot mould (10), which forms a casting gap (18) for a hollow cast body (48) with a likewise water-cooled mandrel (14) arranged within the ingot mould opening (11), wherein a base plate (36) is assigned to the ingot mould, for carrying out the process according to one of the preceding patent claims, **characterised in that** both the base plate (36) assigned to the ingot mould (10) in a distance-changing manner and current-conducting elements (24, 26) provided in insulated manner in ingot mould and mandrel (14) are connected to a current source (50) via high-current cables (52, 54) with switches (64, 56, 60).

## Revendications

1. Procédé de fabrication de corps coulés creux en métal, en particulier en acier, ainsi qu'en alliages à base de Ni ou Co, selon un procédé de fusion sous laitier électroconducteur ou un procédé de coulée, moyennant l'utilisation d'une lingotière (10) courte, électroconductrice, refroidie à l'eau, qui, avec un mandrin (14) également refroidi à l'eau, agencé à l'intérieur de l'ouverture de la lingotière (11), forme une fente de moulage (18) pour le corps coulé creux (48), un bain de laitier (44) étant prévu,
**caractérisé en ce que**, par l'intermédiaire d'éléments de conduction du courant (24, 26), non refroidis directement à l'eau, agencés dans la paroi de la lingotière (10) refroidie à l'eau et dans le mandrin (14) refroidi à l'eau, un courant continu ou un courant alternatif est introduit dans le bain de laitier (44) électroconducteur recouvrant le niveau du métal en fusion, et ledit bain de laitier voit sa température, augmenter et le courant est à nouveau amené vers l'extérieur par l'intermédiaire des éléments de conduction du courant de l'autre partie respective et/ou du corps coulé (48) réalisé, au moins un des éléments de conduction du courant étant isolé électriquement par rapport aux autres parties de la lingotière ou du mandrin.

2. Procédé selon la revendication 1, **caractérisé en ce que** les éléments de conduction du courant (24, 26) agencés dans la paroi de la lingotière (10) et dans le mandrin (14) sont entièrement recouverts par le bain de laitier (44).

3. Procédé selon la revendication 1 ou 2, **caractérisé en ce que** le corps coulé creux (48) est tiré vers le bas hors de la fente de moulage (18), formé entre la lingotière (10) et le mandrin (14), à une vitesse par laquelle le niveau du métal en fusion est maintenu sensiblement à un niveau constant par rapport aux éléments de conduction du courant (24, 26).

4. Procédé utilisant une plaque de fond pour le corps coulé, agencée à distance variable par rapport à la lingotière (10), selon l'une quelconque des revendications 1 à 3, **caractérisé en ce que**, en présence d'une plaque de fond (36) fixe et d'un corps coulé creux (48) monté sur celle-ci, la lingotière (10) et le mandrin (14) sont soulevés à une vitesse, par laquelle le niveau du métal en fusion est maintenu sensiblement à un niveau constant par rapport aux éléments de conduction du courant (24, 26), la lingotière et le mandrin étant soulevés, le cas échéant, à la vitesse de montée du niveau du métal en fusion.

5. Procédé selon l'une quelconque des revendications 1 à 4, **caractérisé en ce que** la ligne d'admission du courant de fusion vers le bain de laitier (44) passe à travers les éléments de conduction du courant (26) du mandrin (14) et la ligne de renvoi vers la source de courant (50) passe à travers les éléments de conduction du courant (24) de la lingotière (10).

6. Procédé selon l'une quelconque des revendications 1 à 4, **caractérisé en ce que** la ligne d'admission du courant de fusion vers le bain de laitier (44) passe à travers les éléments de conduction du courant (26) du mandrin (14) et la ligne de renvoi vers la source de courant (50) passe à travers le corps coulé creux (48) et la plaque de fond (36).

7. Procédé selon l'une quelconque des revendications 1 à 4, **caractérisé en ce que** la ligne d'admission du courant de fusion vers le bain de laitier (44) passe à travers les éléments de conduction du courant (26) du mandrin (14) et la ligne de renvoi vers la source de courant (50) passe à travers le corps coulé creux (48) et la plaque de fond (36), ainsi qu'à travers les éléments de conduction du courant (24) de la lingotière (10).

8. Procédé selon l'une quelconque des revendications 1 à 4, **caractérisé en ce que** la ligne d'admission du courant de fusion vers le bain de laitier (44) passe à travers les éléments de conduction du courant (24) de la lingotière (10) et la ligne de renvoi vers la source de courant (50) passe à travers le mandrin (14).

9. Procédé selon l'une quelconque des revendications 1 à 4, **caractérisé en ce que** la ligne d'admission du courant de fusion vers le bain de laitier (44) passe à travers les éléments de conduction du courant (24) de la lingotière (10) et la ligne de renvoi vers la source de courant (50) passe à travers le corps coulé creux (48) et la plaque de fond (36).

10. Procédé selon l'une quelconque des revendications 1 à 4, **caractérisé en ce que** la ligne d'admission du courant de fusion vers le bain de laitier (44) passe à travers les éléments de conduction du courant (24) de la lingotière (10) et la ligne de renvoi vers la source de courant (50) passe à travers les éléments de conduction du courant (26) du mandrin (14) et à travers le corps coulé creux (48), ainsi que la plaque de fond.

11. Procédé selon l'une quelconque des revendications 1 à 4, **caractérisé en ce que** la ligne d'admission du courant de fusion vers le bain de laitier (44) passe à travers les éléments de conduction du courant (24, 26), isolés électriquement par rapport aux autre parties, de la lingotière (10) et du mandrin (14), et la ligne de renvoi vers la source de courant (50) passe à travers le corps coulé creux (48) et la plaque de fond (36).

12. Procédé selon l'une quelconque des revendications 1 à 4, **caractérisé en ce que** la ligne d'admission du courant de fusion vers le bain de laitier (44) passe à travers la plaque de fond (36) et le corps coulé creux (48), et la ligne de renvoi vers la source de courant (50) passe à travers le mandrin (14) et/ou à travers la lingotière (10).

13. Procédé selon l'une quelconque des revendications 1 à 4, **caractérisé en ce que** la ligne d'admission du courant de fusion vers le bain de laitier (44) passe à travers la plaque de fond (36), ainsi qu'à travers les éléments de conduction du courant (26) du mandrin (14), et la ligne de renvoi vers la source de courant (50) passe à travers les éléments de conduction du courant (24) de la lingotière (10).

14. Procédé selon l'une quelconque des revendications 1 à 4, **caractérisé en ce que** la ligne d'admission du courant de fusion vers le bain de laitier (44) passe à travers la plaque de fond (36), ainsi qu'à travers les éléments de conduction du courant (24) de la lingotière (10), et la ligne de renvoi vers la source de courant (50) passe à travers les éléments de conduction du courant (26) du mandrin (14).

15. Procédé selon l'une quelconque des revendications 5 à 12, **caractérisé en ce qu'**en cas d'utilisation de courant continu, la polarité de celui-ci peut être modifiée.

16. Dispositif comportant une lingotière (10) courte, électroconductrice, refroidie à l'eau, qui, avec un mandrin (14) également refroidi à l'eau, agencé à l'intérieur de l'ouverture de la lingotière (11), forme une fente de moulage (18) pour le corps coulé creux (48), une plaque de fond (36) étant associée à la lingotière (10), lequel dispositif est destiné à la mise en oeuvre du procédé selon l'une quelconque des revendications précédentes, **caractérisé en ce que** la plaque de fond (36) associée à distance variable avec la lingotière (10), de même que des éléments de conduction du courant (24,26) isolés prévus dans la lingotière et le mandrin (14) sont raccordés à une source de courant (50) par l'intermédiaire de lignes de courant de forte intensité (52, 54) avec des commutateurs (64, 56, 60).
